# EUROPÄISCHE PATENTANMELDUNG

(11) **EP 4 745 286 A1**
(43) Veröffentlichungstag der Anmeldung: **20.05.2026**
(21) Anmeldenummer: 25212640.4
(22) Anmeldetag: 31.10.2025
(51) Int. Cl.: D04H 3/007, D04H 3/147, D04H 3/16

(54) **VLIESSTOFF UND VERFAHREN ZUR HERSTELLUNG EINES VLIESSTOFFES**

(30) Priorität: 15.11.2024 DE 102024133513
(71) Anmelder: Reifenhäuser GmbH & Co. KG Maschinenfabrik, 53844 Troisdorf (DE)
(72) Erfinder: Rösner, Andreas, 53179 Bonn (DE); Klein, Alexander, 53840 Troisdorf (DE)
(74) Vertreter: Andrejewski - Honke Patent- und Rechtsanwälte Partnerschaft mbB

(57) **Zusammenfassung**

Die Erfindung betrifft einen Vliesstoff aus Endlosfilamenten, wobei die Filamente Mehrkomponentenfilamente sind und zumindest eine erste Polypropylenkomponente umfassend ein Basis-Polypropylen und zumindest eine zweite Polypropylenkomponente umfassend ein Basis-Polypropylen aufweisen. Die Schmelzpunktdifferenz zwischen dem Basis-Polypropylen der erste Polypropylenkomponente und dem Basis-Polypropylen der zweiten Polypropylenkomponente beträgt weniger als 5 °C. Das Basis-Polypropylen der ersten Polypropylenkomponente und das Basis-Polypropylen der zweite Polypropylenkomponente wurden mit einem Katalysator aus derselben Katalysatorklasse polymerisiert.

## Beschreibung

Die Erfindung betrifft einen Vliesstoff aus Endlosfilamenten, wobei die Filamente Mehrkomponentenfilamente, insbesondere Bikomponentenfilamente, sind und zumindest eine erste Polypropylenkomponente umfassend ein Basis-Polypropylen und zumindest eine zweite Polypropylenkomponente umfassend ein Basis-Polypropylen aufweisen. Die Erfindung betrifft außerdem ein Verfahren zur Herstellung eines solchen Vliesstoffes. Erfindungsgemäß handelt es sich bei den Filamenten um Endlosfilamente. Endlosfilamente unterscheiden sich aufgrund ihrer quasi endlosen Länge von Kurzfasern, die deutlich geringere Längen von beispielsweise 1 mm bis 60 mm aufweisen. Es liegt im Rahmen der Erfindung, dass der Vliesstoff aus Endlosfilamenten besteht bzw. im Wesentlichen besteht. Anstelle des Ausdruckes Endlosfilamente wird hier und nachfolgend insbesondere auch einfach der Ausdruck Filamente verwendet.

Vliesstoffe der vorstehend beschriebenen Art und Verfahren zur Herstellung solcher Vliesstoffe sind aus der Praxis in unterschiedlichen Ausführungsformen grundsätzlich bekannt. Für einige Anwendungen sind hohe Festigkeiten, insbesondere hohe Zugfestigkeiten, der Vliesstoffe erforderlich bzw. gewünscht. Das betrifft insbesondere die Zugfestigkeit in Maschinenrichtung (MD) und/oder quer zur Maschinenrichtung (CD). Maschinenrichtung (MD) meint im Rahmen der Erfindung insbesondere die Förderrichtung F des Vliesstoffes auf einer Ablageeinrichtung. Demgegenüber meint CD bzw. CD-Richtung die Richtung quer zur Maschinenrichtung. Bei den aus der Praxis bekannten Vliesstoffen hat sich gezeigt, dass die erzielten Festigkeitseigenschaften oftmals nicht allen Anforderungen entsprechen. Das gilt sowohl für Vliesstoffe aus Monokomponentenfilamenten als auch für Vliesstoffe aus Mehrkomponentenfilamenten.

Die Festigkeit bzw. Zugfestigkeit der Vliesstoffe lässt sich beispielsweise durch die Festigkeit der einzelnen Filamente selbst (Einzelfilamentfestigkeit) und darüber hinaus auch durch die Bindungsstellen, die zwischen den Filamenten des fertigen, verfestigten bzw. endverfestigten Vliesstoffes vorhanden sind, beeinflussen. Auf diese Faktoren kann wiederum insbesondere durch die Wahl der Rohstoffe für die Filamente Einfluss genommen werden. Monokomponentenfilamente und Vliesstoffe aus Monokomponentenfilamenten lassen sich mit verhältnismäßig geringem Aufwand erzeugen und es ist nichtsdestoweniger möglich, durch die Wahl des verwendeten Rohstoffes die Festigkeit der resultierenden Filamente und Vliesstoffe zu beeinflussen. Weiterhin ist es aus der Praxis bekannt, dass sich die Eigenschaften von Vliesstoffen bei der Verwendung von Mehrkomponentenfilamenten, beispielsweise von Bikomponentenfilamenten, gezielter einstellen lassen als die Eigenschaften von Vliesstoffen auf Basis von Monokomponentenfilamenten. Die einzelnen Komponenten der Mehrkomponentenfilamente können dazu im Hinblick auf bestimmte erwünschte Eigenschaften des resultierenden Vliesstoffes getrennt voneinander optimiert werden. Auf diese Weise kann etwa gezielt auf die Bindungsstellen zwischen den Filamenten des fertigen Vliesstoffes und auf die Festigkeit der einzelnen Filamente Einfluss genommen werden.

Es hat sich aber gezeigt, dass mit den aus der Praxis bekannten Maßnahmen die für einige Anwendungen der Vliesstoffe erforderlichen hohen Festigkeiten, insbesondere Zugfestigkeiten, nicht in zufriedenstellendem Maße realisiert werden können. Bei vielen aus der Praxis bekannten Vliesstoffen lassen die Festigkeiten bzw. Zugfestigkeiten zu wünschen übrig. - Hier setzt die Erfindung ein.

Der Erfindung liegt demgegenüber das technische Problem zugrunde, einen Vliesstoff der eingangs genannten Art anzugeben, der sich durch eine hohe Festigkeit, insbesondere durch eine hohe Zugfestigkeit, auszeichnet und der nichtsdestoweniger einfach und funktionssicher sowie wirtschaftlich herstellbar ist. Darüber hinaus liegt der Erfindung das technische Problem zugrunde, ein Verfahren zur Herstellung eines solchen Vliesstoffes anzugeben.

Zur Lösung des technischen Problems lehrt die Erfindung einen Vliesstoff aus Endlosfilamenten, wobei die Filamente Mehrkomponentenfilamente, insbesondere Bikomponentenfilamente, sind und zumindest eine erste Polypropylenkomponente umfassend ein Basis-Polypropylen und zumindest eine zweite Polypropylenkomponente umfassend ein Basis-Polypropylen aufweisen,
wobei die Schmelzpunktdifferenz zwischen dem Basis-Polypropylen der ersten Polypropylenkomponente und dem Basis-Polypropylen der zweiten Polypropylenkomponente weniger als 5 °C, vorzugsweise weniger als 4 °C, bevorzugt weniger als 3 °C, besonders bevorzugt weniger als 2 °C und ganz besonders bevorzugt weniger als 1 °C beträgt
und wobei das Basis-Polypropylen der ersten Polypropylenkomponente und das Basis-Polypropylen der zweiten Polypropylenkomponente mit einem Katalysator aus derselben Katalysatorklasse polymerisiert wurden und bevorzugt jeweils mit einem Metallocen-Katalysator oder jeweils mit einem Ziegler-Natta-Katalysator polymerisiert wurden.

Es ist bevorzugt, dass der Vliesstoff endverfestigt, vorzugsweise thermisch endverfestigt bzw. thermobondiert, ist und bevorzugt ein Prägemuster aus Bindungsstellen, insbesondere aus Bindungspunkten, aufweist. Sehr bevorzugt ist der Vliesstoff mit einem Kalander endverfestigt bzw. thermisch endverfestigt, wobei der Kalander vorzugsweise eine erste Kalanderwalze mit Prägeelementen an der Außenoberfläche (Gravurwalze) und/oder eine zweite Kalanderwalze mit einer glatten Außenoberfläche (S-Walze) aufweist.

Erfindungsgemäß beträgt die Schmelzpunktdifferenz zwischen dem Basis-Polypropylen der ersten Polypropylenkomponente und dem Basis-Polypropylen der zweiten Polypropylenkomponente weniger als 5 °C. Schmelzpunkt meint in diesem Zusammenhang insbesondere auch Schmelztemperatur. Der Schmelzpunkt bzw. die Schmelztemperatur der Basis-Polypropylene wird im Rahmen der Erfindung insbesondere mittels dynamischer Differenzkalorimetrie (DSC) nach ISO 11357-3:2011 gemessen.

Erfindungsgemäß wurden das Basis-Polypropylen der ersten Polypropylenkomponente und das Basis-Polypropylen der zweiten Polypropylenkomponente mit einem Katalysator aus derselben Katalysatorklasse polymerisiert und bevorzugt jeweils mit einem Metallocen-Katalysator oder jeweils mit einem Ziegler-Natta-Katalysator polymerisiert. Mit dem Ausdruck "dieselbe Katalysatorklasse" ist im Rahmen der Erfindung insbesondere gemeint, dass für die Polymerisation der Basis-Polypropylene jeweils ein Polymerisationskatalysator derselben Gattung eingesetzt wurde, beispielsweise jeweils ein homogener Katalysator oder jeweils ein heterogener Katalysator oder jeweils ein Mischkatalysator. Gemäß bevorzugter Ausführungsform wurden die Basis-Polypropylene der ersten und der zweiten Polypropylenkomponente jeweils mit einem Ziegler-Natta-Katalysator oder mit einem Metallocen-Katalysator polymerisiert. Dann meint Katalysatorklasse insbesondere Metallocen-Katalysator oder Ziegler-Natta-Katalysator. Polypropylene, die mit Metallocen-Katalysatoren polymerisiert wurden, zeichnen sich durch eine - insbesondere im Vergleich zu Polypropylenen, die mit Ziegler-Natta-Katalysatoren polymerisiert wurden - enge Molekulargewichtsverteilung und/oder hohe Stereoregularität aus. Im Rahmen der Erfindung kann die Molekulargewichtsverteilung eines Polymers bzw. eines Polypropylens insbesondere nach ASTM D1238-13 gemessen werden. Bei Messung der Molekulargewichtsverteilungen der Polypropylene bzw. Basis-Polypropylene nach ASTM D1238-13 wird als Lösungsmittel für den Polypropylen-Kunststoff zweckmäßigerweise Trichlorbenzol eingesetzt und die Messung an der Lösung erfolgt insbesondere bei einer Temperatur von 160 °C, wobei die Konzentration insbesondere 1,5 g/l beträgt und als Sensor ein IR-Sensor eingesetzt wird. Die bei der Messung eingesetzten Säulen werden mit Polystyrol-Standards kalibriert, wobei die Messergebnisse auf "Polypropylen" umgerechnet werden und zwar unter Anwendung der Mark Houwink-Gleichung. Dabei wird zweckmäßigerweise mit folgendem ParameterSatz gearbeitet: Polystyrol: α = 0,7; K = 0,0138 mL/g Polypropylen: α = 0,707; K = 0,0242 mL/g.

Es liegt im Rahmen der Erfindung, dass die zweite Polypropylenkomponente an der Außenoberfläche der Mehrkomponentenfilamente angeordnet ist. Es ist besonders bevorzugt, dass die Filamente Mehrkomponentenfilamente bzw. Bikomponentenfilamente mit Kern-Mantel-Konfiguration, insbesondere mit zentrischer bzw. symmetrischer Kern-Mantel-Konfiguration, sind und wobei vorzugsweise die erste Polypropylenkomponente den Kern und die zweite Polypropylenkomponente den Mantel der Filamente bildet. Mit dem Ausdruck Konfiguration von Filamenten ist im Rahmen der Erfindung insbesondere die Querschnittskonfiguration der Filamente gemeint. Grundsätzlich liegen auch andere Querschnittskonfigurationen der Filamente des Vliesstoffes im Rahmen der Erfindung, beispielsweise eine Seite-an-Seite-Konfiguration oder eine exzentrische Kern-Mantel-Konfiguration oder eine trilobale Konfiguration oder dergleichen.

Der Erfindung liegt im Zusammenhang mit der Ausführungsform, bei der Mehrkomponentenfilamente bzw. Bikomponentenfilamente mit Kern-Mantel-Konfiguration, insbesondere mit zentrischer bzw. symmetrischer Kern-Mantel-Konfiguration, eingesetzt werden, die Erkenntnis zugrunde, dass die Eigenschaften des Filamentkerns und die Eigenschaften des Filamentmantels durch die Ausgestaltung der ersten und der zweiten Polypropylenkomponente gezielt beeinflusst werden können, wobei durch die erfindungsgemäß vorgesehene sehr geringe Schmelzpunktdifferenz zwischen den verwendeten Basis-Polypropylenen und aufgrund der Polymerisation der Basis-Polypropylene mit einem Katalysator aus derselben Katalysatorklasse insgesamt Filamente realisiert werden, mit denen ein Vliesstoff bereitgestellt werden kann, der sich durch eine überraschend hohe Festigkeit, insbesondere durch eine überraschend hohe Zugfestigkeit auszeichnet. Die Basis-Polypropylene sind sich zumindest hinsichtlich einiger ihrer Eigenschaften - insbesondere hinsichtlich ihres Schmelzpunktes bzw. ihrer Schmelztemperatur und hinsichtlich ihres Polymerisationskatalysators - sehr ähnlich, sodass gleichsam Mehrkomponentenfilamente bzw. Bikomponentenfilamente resultieren, die - zumindest hinsichtlich bestimmter Eigenschaften - ein Monokomponentenfilament nachbilden, wobei allerdings die Festigkeitswerte des resultierenden Vliesstoffes überraschenderweise deutlich höher sind als bei vergleichbaren Monokomponentenfilamenten. Das wird unten stehend noch näher erläutert. Eine ähnliche Erkenntnis liegt der Ausgestaltung zugrunde, bei denen die Mehrkomponentenfilamente bzw. Bikomponentenfilamente mit anderen Querschnittskonfigurationen, beispielsweise mit Seite-an-Seite-Konfiguration ausgestaltet sind.

Erfindungsgemäß umfasst die erste Polypropylenkomponente ein Basis-Polypropylen (erstes Basis-Polypropylen) und umfasst die zweite Polypropylenkomponente ein Basis-Polypropylen (zweites Basis-Polypropylen). Mit dem Ausdruck "Basis-Polypropylen" ist im Rahmen der Erfindung insbesondere gemeint, dass die erste Polypropylenkomponente und die zweite Polypropylenkomponente das jeweilige Basis-Polypropylen zu einem Anteil von mindestens 55 Gew.-%, vorzugsweise von mindestens 60 Gew.-%, bevorzugt von mindestens 65 Gew.-% aufweisen. Es ist besonders bevorzugt, dass die erste Polypropylenkomponente und/oder die zweite Polypropylenkomponente das jeweilige Basis-Polypropylen zu einem Anteil von mindestens 70 Gew.-%, vorzugsweise von mindestens 80 Gew.-%, bevorzugt von mindestens 85 Gew.-%, besonders bevorzugt von mindestens 90 Gew.-% und ganz besonders bevorzugt von mindestens 92 Gew.-% aufweist/aufweisen. Es ist weiter bevorzugt, dass die erste Polypropylenkomponente und/oder die zweite Polypropylenkomponente das jeweilige Basis-Polypropylen zu einem Anteil von mindestens 94 Gew.-% aufweist/aufweisen.

Eine Ausführungsform des erfindungsgemäßen Vliesstoffes, der im Rahmen der Erfindung ganz besondere Bedeutung zukommt, ist dadurch gekennzeichnet, dass die erste Polypropylenkomponente und/oder die zweite Polypropylenkomponente aus dem jeweiligen Basis-Polypropylen besteht/ bestehen bzw. im Wesentlichen besteht/bestehen. Wenn im Rahmen der Erfindung davon die Rede ist, dass eine Komponente aus einem Kunststoff besteht bzw. im Wesentlichen besteht - beispielsweise dass die erste Polypropylenkomponente im Wesentlichen aus dem (ersten) Basis-Polypropylen besteht und/oder dass die zweite Polypropylenkomponente im Wesentlichen aus dem (zweiten) Basis-Polypropylen besteht - meint "im Wesentlichen besteht" insbesondere, dass die Komponente zu mindestens 95 Gew.-%, bevorzugt zu mindestens 98 Gew.-% und besonders bevorzugt zu mindestens 99 Gew.-%, aus dem Kunststoff besteht. Das trägt insbesondere dem Umstand Rechnung, dass neben dem genannten Kunststoff noch Additive wie beispielsweise Weichmacher, Füllstoffe, Farben, Gleitmittel, Zusatzstoffe und dergleichen in geringem Umfang vorhanden sein können.

Es liegt im Rahmen der Erfindung, dass die erste Polypropylenkomponente und/oder die zweite Polypropylenkomponente eine Mischung bzw. ein Blend aus dem jeweiligen Basis-Polypropylen und zumindest einem Zusatzstoff ist/sind. Bei dem Zusatzstoff kann es sich gemäß einer bevorzugten Ausführungsform um einen Stoff handeln, der die Schmelzflussrate (MFR) der ersten Polypropylenkomponente und/oder der zweiten Polypropylenkomponente erhöht. Eine besonders bevorzugte Ausführungsform der Erfindung ist dadurch gekennzeichnet, dass die zweite Polypropylenkomponente den Mantel der Mehrkomponentenfilamente bzw. Bikomponentenfilamente mit Kern-Mantel-Konfiguration bildet und dass diese zweite Polypropylenkomponente eine Mischung bzw. ein Blend aus dem Basis-Polypropylen der zweiten Polypropylenkomponente und zumindest einem Zusatzstoff ist. Grundsätzlich kann es sich bei dem Zusatzstoff auch um Stoffe handeln, mit denen andere Eigenschaften der jeweiligen Polypropylenkomponente eingestellt werden können. Beispielsweise können Zusatzstoffe mit peroxidischem Anteil eingesetzt werden, mit denen ein Molekulargewichtsabbau der Basis-Polypropylene realisiert werden kann.

Es ist im Rahmen der Erfindung ganz besonders bevorzugt, dass als Basis-Polypropylen der ersten Polypropylenkomponente und als Basis-Polypropylen der zweiten Polypropylenkomponente verschiedene Polypropylene eingesetzt werden. Mit dem Ausdruck "verschiedene Polypropylene" ist dabei insbesondere gemeint, dass sich die beiden Basis-Polypropylene hinsichtlich zumindest einer Eigenschaft, beispielsweise hinsichtlich ihres Schmelzpunktes und/oder hinsichtlich ihrer Molekulargewichtsverteilung und/oder hinsichtlich ihrer Taktizität und/oder hinsichtlich ihrer Schmelzflussrate (MFR) und dergleichen unterscheiden. Dieser Ausführungsform, bei der als Basis-Polypropylen der ersten Polypropylenkomponente und als Basis-Polypropylen der zweiten Polypropylenkomponente verschiedene Polypropylene eingesetzt werden, kommt im Rahmen der Erfindung ganz besondere Bedeutung zu. Für das Basis-Polypropylen der ersten Polypropylenkomponente wird hier und nachfolgend insbesondere auch der Ausdruck "erstes Basis-Polypropylen" und für das Basis-Polypropylen der zweiten Polypropylenkomponente insbesondere auch der Ausdruck "zweites Basis-Polypropylen" verwendet.

Gemäß einer alternativen Ausführungsform der Erfindung wird als Basis-Polypropylen der ersten Polypropylenkomponente und als Basis-Polypropylen der zweiten Polypropylenkomponente das gleiche Polypropylen eingesetzt und dann ist zumindest eine Polypropylenkomponente, vorzugsweise zumindest die zweite Polypropylenkomponente, eine Mischung bzw. ein Blend aus dem Basis-Polypropylen und aus zumindest einem Zusatzstoff. Weiter bevorzugt bildet die zweite Polypropylenkomponente, die gemäß einer Ausführungsform eine Mischung bzw. ein Blend aus dem Basis-Polypropylen und aus zumindest einem Zusatzstoff ist, die Mantelkomponente von gemäß bevorzugter Ausführungsform vorgesehenen Mehrkomponentenfilamenten bzw. Bikomponentenfilamenten mit Kern-Mantel-Konfiguration.

Es liegt im Rahmen der Erfindung, dass der Anteil des zumindest einen Zusatzstoffes in der ersten Polypropylenkomponente und/oder in der zweiten Polypropylenkomponente 0,1 bis 30,0 Gew.-%, vorzugsweise 0,2 bis 20,0 Gew.- %, bevorzugt 0,5 bis 15,0 Gew.-%, besonders bevorzugt 1,0 bis 10,0 Gew.-%, ganz besonders bevorzugt 1,5 bis 9,0 Gew.-%, weiter bevorzugt 2,0 bis 8,0 Gew.-%, beispielsweise 3,0 bis 6,0 Gew.-%, beträgt. Weiter bevorzugt ist der zumindest eine Zusatzstoff ein Zusatz-Polypropylen. Bei diesem Zusatz-Polypropylen handelt es sich gemäß sehr bevorzugter Ausführungsform um ein Polypropylen, das eine höhere Schmelzflussrate (MFR) aufweist, als das Basis-Polypropylen, dem der Zusatzstoff bzw. das Zusatz-Polypropylen zugemischt ist.

Dadurch kann zweckmäßigerweise die Schmelzflussrate (MFR) der sich ergebenden Polypropylenkomponente erhöht werden. Gemäß einer Ausführungsform weist zumindest die zweite Polypropylenkomponente einen Zusatzstoff in Form eines Zusatz-Polypropylens, vorzugsweise in den obenstehend angegebenen Anteilen, auf und weiter bevorzugt bildet diese zweite Polypropylenkomponente die Mantelkomponente von gemäß bevorzugter Ausführungsform vorgesehenen Mehrkomponentenfilamenten bzw. Bikomponentenfilamenten mit Kern-Mantel-Konfiguration.

Erfindungsgemäß beträgt die Schmelzpunktdifferenz zwischen dem Basis-Polypropylen der ersten Polypropylenkomponente und dem Basis-Polypropylen der zweiten Polypropylenkomponente weniger als 5 °C, vorzugsweise weniger als 4 °C, bevorzugt weniger als 3 °C, besonders bevorzugt weniger als 2 °C und ganz besonders bevorzugt weniger als 1 °C. Es liegt im Rahmen der Erfindung, dass die Schmelzpunktdifferenz zwischen dem Basis-Polypropylen der ersten Polypropylenkomponente und dem Basis-Polypropylen der zweiten Polypropylenkomponente 0,5 °C bis 5 °C, vorzugsweise 1 °C bis 4 °C beträgt. Eine Ausführungsform, der im Rahmen der Erfindung ganz besondere Bedeutung zukommt, ist dadurch gekennzeichnet, dass das Basis-Polypropylen der ersten Polypropylenkomponente und das Basis-Polypropylen der zweiten Polypropylenkomponente den gleichen bzw. im Wesentlichen den gleichen Schmelzpunkt aufweisen, wobei es sich besonders bevorzugt um verschiedene Polypropylene bzw. Basis-Polypropylene handelt. Dass das Basis-Polypropylen der ersten Polypropylenkomponente und das Basis-Polypropylen der zweiten Polypropylenkomponente den gleichen bzw. im Wesentlichen den gleichen Schmelzpunkt aufweisen, meint im Rahmen der Erfindung insbesondere, dass die Schmelzpunktdifferenz zwischen den beiden Basis-Polypropylenen 0 °C bzw. etwa 0 °C beträgt.

Eine bevorzugte Ausführungsform der Erfindung zeichnet sich dadurch aus, dass die Schmelzflussrate (MFR) der zweiten Polypropylenkomponente größer ist als die Schmelzflussrate (MFR) der ersten Polypropylenkomponente und wobei das Verhältnis der Schmelzflussrate (MFR) der zweiten Polypropylenkomponente zu der Schmelzflussrate (MFR) der ersten Polypropylenkomponente insbesondere 1,02 bis 10, vorzugsweise 1,05 bis 8, bevorzugt 1,1 bis 6, besonders bevorzugt 1,2 bis 3, ganz besonders bevorzugt 1,3 bis 2,2, beispielsweise 1,35 bis 2,0 beträgt. Dieser Ausführungsform liegt die Erkenntnis zugrunde, dass sich der resultierende Vliesstoff - insbesondere nach Endverfestigungsmaßnahmen - durch eine vorteilhafte Verbindung zwischen den einzelnen Filamenten auszeichnet, sodass die Festigkeit bzw. Zugfestigkeit des Vliesstoffes weiter verbessert werden kann. Das gilt in besonderem Maße dann, wenn die zweite Polypropylenkomponente gemäß bevorzugter Ausführungsform an der Außenoberfläche der Filamente angeordnet ist und bevorzugt die Mantelkomponente von Mehrkomponentenfilamenten bzw. Bikomponentenfilamenten mit Kern-Mantel-Konfiguration bildet. Im Rahmen der Erfindung wird die Schmelzflussrate vorzugsweise nach ASTM D1238-13 bei den Bedingungen 230 °C und 2,16 kg (Bedingung B) in Gramm des Polymers pro 10 Minuten (g/10 min) gemessen. Die Schmelzflussrate (MFR) von Mischungen bzw. Blends wird bestimmt durch die Messung der Schmelzflussrate (MFR) des Polypropylens bzw. Basis-Polypropylens und durch Verwendung einer Logarithmen-Kalkulation zur Berechnung der Schmelzflussrate des Blends bzw. der Mischung.

Bevorzugt weist die erste Polypropylenkomponente eine Schmelzflussrate (MFR) von zumindest 10 g/10 min, vorzugsweise von zumindest 12 g/10 min auf und/oder bevorzugt weist die zweite Polypropylenkomponente eine Schmelzflussrate (MFR) von zumindest 15 g/10 min, vorzugsweise von zumindest 20 g/10 min auf. Grundsätzlich liegt es auch im Rahmen der Erfindung, dass die Schmelzflussrate (MFR) der ersten Polypropylenkomponente größer ist als die Schmelzflussrate (MFR) der zweiten Polypropylenkomponente.

Es liegt im Rahmen der Erfindung, dass das Verhältnis der Masse der ersten Polypropylenkomponente zur Masse der zweiten Polypropylenkomponente 95:5 bis 50:50, vorzugsweise 90:10 bis 55:45, bevorzugt 85:15 bis 60:40, besonders bevorzugt 85:15 bis 65:35, ganz besonders bevorzugt 85:15 bis 70:30, beispielsweise 80:20 bis 75:25 beträgt. Dieser Ausführungsform liegt die Erkenntnis zugrunde, dass durch diese Wahl der Massenanteile der Polypropylenkomponenten ein optimaler Kompromiss aus der Beeinflussung der Festigkeit bzw. Zugfestigkeit des Vliesstoffes durch die resultierenden Bindungsstellen zwischen den Filamenten des Vliesstoffes - insbesondere nach Endverfestigungsmaßnahmen - und durch die Einzelfilamentfestigkeit erreicht werden kann. Das gilt in besonderem Maße, wenn die zweite Polypropylenkomponente gemäß bevorzugter Ausführungsform an der Außenoberfläche der Filamente angeordnet ist und vorzugsweise die Mantelkomponente von Mehrkomponentenfilamenten bzw. Bikomponentenfilamenten mit Kern-Mantel-Konfiguration bildet.

Eine besonders bevorzugte Ausführungsform des erfindungsgemäßen Vliesstoffes ist dadurch gekennzeichnet, dass das Basis-Polypropylen der ersten Polypropylenkomponente und/oder das Basis-Polypropylen der zweiten Polypropylenkomponente und/oder das zumindest eine Zusatz-Polypropylen ein Homo-Polypropylen oder ein Polypropylen-Copolymer ist/sind.

Es liegt im Rahmen der Erfindung, dass der Vliesstoff lediglich eine Vliesstofflage aus Endlosfilamenten aufweist. Es liegt aber auch im Rahmen der Erfindung, dass der Vliesstoff mehrere übereinander angeordnete Vliesstofflagen aufweist, die insbesondere zu einem Vlieslaminat kombiniert sind. Gemäß einer bevorzugten Ausführungsform weist der Vliesstoff somit eine einzige Vliesstofflage aus Endlosfilamenten auf. Dann beträgt das Flächengewicht des Vliesstoffes vorzugsweise 20 g/m² bis 110 g/m², bevorzugt 25 g/m² bis 85 g/m², sehr bevorzugt 30 g/m² bis 75 g/m². Gemäß einer alternativen bevorzugten Ausführungsform weist der Vliesstoff zumindest zwei, bevorzugt zumindest drei, insbesondere drei, Vliesstofflagen aus Endlosfilamenten auf. Dann beträgt das Flächengewicht des Vliesstoffes vorzugsweise zwischen 1 g/m² und 20 g/m², bevorzugt von 2 g/m² bis 19 g/m², sehr bevorzugt von 5 g/m² bis 18 g/m². Zweckmäßigerweise sind diese zumindest zwei Vliesstofflagen zu einem Vlieslaminat kombiniert. Es liegt im Rahmen der Erfindung, dass bei der Ausführungsform mit zumindest zwei, vorzugsweise mit zumindest drei, insbesondere mit drei, Vliesstofflagen die Eigenschaften der Vliesstofflagen bzw. der Filamente der Vliesstofflagen identisch bzw. im Wesentlichen identisch sind. Grundsätzlich ist es aber auch möglich, dass sich die Vliesstofflagen bzw. die Filamente der Vliesstofflagen in ihren Eigenschaften voneinander unterscheiden. Bevorzugt ist aber eine Ausführungsform, bei der zumindest zwei, insbesondere zumindest drei, vorzugsweise drei, identische bzw. im Wesentlichen identische Vliesstofflagen übereinander abgelegt sind und weiter bevorzugt zu einem Vlieslaminat kombiniert sind.

Es liegt im Rahmen der Erfindung, dass der Vliesstoff ein Flächengewicht von 20 g/m² bis 110 g/m², vorzugsweise von 25 g/m² bis 85 g/m², bevorzugt von 30 g/m² bis 75 g/m² aufweist. Gemäß einer weiteren bevorzugten Ausführungsform weist der Vliesstoff ein Flächengewicht zwischen 1 g/m² und 20 g/m², vorzugsweise von 2 g/m² bis 19 g/m², bevorzugt von 5 g/m² bis 18 g/m² auf.

Es ist besonders bevorzugt, dass der Vliesstoff endverfestigt, insbesondere thermisch endverfestigt, ist und vorzugsweise ein Prägemuster aus Bindungsstellen, insbesondere aus Bindungspunkten, aufweist. Es handelt sich sehr bevorzugt um einen mit einem Kalander thermisch endverfestigten bzw. thermobondierten Vliesstoff. Die nachfolgend aufgeführten bevorzugten Eigenschaften des Vliesstoffes beziehen sich vorzugsweise auf einen solchen endverfestigten bzw. thermisch endverfestigten Vliesstoff.

Eine bevorzugte Ausführungsform der Erfindung ist dadurch gekennzeichnet, dass der Vliesstoff ein Flächengewicht von 20 g/m² bis 110 g/m², vorzugsweise von 25 g/m² bis 85 g/m², bevorzugt von 30 g/m² bis 75 g/m² aufweist und wobei bevorzugt die spezifische Zugfestigkeit des Vliesstoffes in MD-Richtung 2,5 bis 7,2 N/5 cm pro g/m², vorzugsweise 3,0 bis 7,0 N/5 cm pro g/m², bevorzugt 3,2 bis 6,8 N/5 cm pro g/m², besonders bevorzugt 3,4 bis 6,7 N/5 cm pro g/m² und ganz besonders bevorzugt 3,5 bis 6,5 N/5 cm pro g/m² beträgt und/oder wobei bevorzugt die spezifische Zugfestigkeit des Vliesstoffes in CD-Richtung 2,0 bis 4,0 N/5 cm pro g/m², vorzugsweise 2,1 bis 3,8 N/5 cm pro g/m², bevorzugt 2,2 bis 3,7 N/5 cm pro g/m², besonders bevorzugt 2,3 bis 3,6 N/5 cm pro g/m² beträgt. Es liegt im Rahmen der Erfindung, dass der Vliesstoff ein Flächengewicht von 20 g/m² bis 110 g/m², vorzugsweise von 25 g/m² bis 85 g/m², bevorzugt von 30 g/m² bis 75 g/m² aufweist und wobei zweckmäßigerweise die Zugfestigkeit des Vliesstoffes in MD-Richtung 100 N/5 cm bis 500 N/5 cm, vorzugsweise 120 N/5 cm bis 480 N/5 cm beträgt und/oder wobei die Zugfestigkeit des Vliesstoffes in CD-Richtung 70 N/5 cm bis 350 N/5 cm, vorzugsweise 90 N/5 cm bis 320 N/5 cm beträgt. Bei dem Vliesstoff mit den vorstehend angegebenen Flächengewichten und den vorstehend angegebenen Zugfestigkeitswerten bzw. spezifischen Zugfestigkeitswerten handelt es sich vorzugsweise um einen einlagigen Vliesstoff mit einer einzigen Vliesstofflage. Die vorstehend beschriebenen Eigenschaften des Vliesstoffes im Hinblick auf die Zugfestigkeit gelten insbesondere für einen Vliesstoff, der endverfestigt, vorzugsweise thermisch endverfestigt, ist und bevorzugt ein Prägemuster aus Bindungsstellen, insbesondere aus Bindungspunkten, aufweist.

Eine weitere bzw. alternative bevorzugte Ausführungsform der Erfindung ist dadurch gekennzeichnet, dass der Vliesstoff ein Flächengewicht zwischen 1 g/m² und 20 g/m², vorzugsweise von 2 g/m² bis 19 g/m², bevorzugt von 5 g/m² bis 18 g/m² aufweist und wobei bevorzugt die spezifische Zugfestigkeit des Vliesstoffes in MD-Richtung 1,5 bis 4,5 N/5 cm pro g/m², vorzugsweise 1,7 bis 4,0 N/5 cm pro g/m², bevorzugt 1,8 bis 3,8 N/5 cm pro g/m², besonders bevorzugt 2,0 bis 3,5 N/5 cm pro g/m² und ganz besonders bevorzugt 2,0 bis 3,0 N/5 cm pro g/m² beträgt und/oder wobei bevorzugt die spezifische Zugfestigkeit des Vliesstoffes in CD-Richtung 1,0 bis 2,5 N/5 cm pro g/m², vorzugsweise 1,1 bis 2,0 N/5 cm pro g/m², bevorzugt 1,2 bis 1,9 N/5 cm pro g/m², besonders bevorzugt 1,2 bis 1,8 N/5 cm pro g/m² beträgt. Es ist weiter bevorzugt, dass der Vliesstoff ein Flächengewicht zwischen 1 g/m² und 20 g/m², vorzugsweise von 2 g/m² bis 19 g/m², bevorzugt von 5 g/m² bis 18 g/m² aufweist und wobei zweckmäßigerweise die Zugfestigkeit des Vliesstoffes in MD-Richtung 20 N/5 cm bis 40 N/5 cm, bevorzugt 22 N/5 cm bis 38 N/5 cm beträgt und/oder wobei die Zugfestigkeit des Vliesstoffes in CD-Richtung 8 N/5 cm bis 22 N/5 cm, bevorzugt 10 N/5 cm bis 21 N/5 cm beträgt. Bei dem Vliesstoff mit den vorstehend angegebenen Flächengewichten und den vorstehend angegebenen Zugfestigkeitswerten bzw. spezifischen Zugfestigkeitswerten handelt es sich insbesondere um einen Vliesstoff mit zumindest zwei, vorzugsweise mit zumindest drei, insbesondere mit drei, Vliesstofflagen, die weiter bevorzugt zu einem Laminat kombiniert sind. Die vorstehend beschriebenen Eigenschaften des Vliesstoffes im Hinblick auf die Zugfestigkeit gelten insbesondere für einen Vliesstoff, der endverfestigt, vorzugsweise thermisch endverfestigt, ist und bevorzugt ein Prägemuster aus Bindungsstellen, insbesondere aus Bindungspunkten, aufweist.

Die Zugfestigkeit des erfindungsgemäßen Vliesstoffes wird im Rahmen der Erfindung insbesondere nach der folgenden Methode bestimmt: "Determination of Tensile Strength (based on EDANA 20.2-89)": In N/5 cm; mit 50 mm Probenbreite; 100 mm Einspannlänge; 200 mm/min Prüfgeschwindigkeit.

Es wurde bereits vorstehend erwähnt, dass der Vliesstoff bevorzugt endverfestigt, insbesondere thermisch endverfestigt, ist und vorzugsweise ein Prägemuster aus Bindungsstellen, insbesondere aus Bindungspunkten, aufweist. Im Rahmen einer Endverfestigungsmaßnahme wird der Vliesstoff zweckmäßigerweise abschließend verfestigt, vorzugsweise durch einen Kalander, und dazu bevorzugt von der Ablageeinrichtung, die den Vliesstoff führt, abgelöst. Vorverfestigungsmaßnahmen dienen demgegenüber insbesondere dazu, den Vliesstoff für den zerstörungsfreien Weitertransport auf der Ablageeinrichtung vorzuverfestigen bzw. zu kompaktieren. Ein Prägemuster wird vorzugsweise im Rahmen einer Endverfestigungsmaßnahme in den Vliesstoff eingebracht. Zweckmäßigerweise wird das Prägemuster im Rahmen einer Endverfestigungsmaßnahme durch zumindest eine Kalanderwalze mit einem Komplementärprägemuster aus Prägeelementen in den Vliesstoff eingebracht.

Es liegt im Rahmen der Erfindung, dass der Vliesstoff ein Prägemuster aus Bindungsstellen, insbesondere aus Bindungspunkten, aufweist und wobei der Anteil des Porenvolumens im Bereich einer Bindungsstelle 1,0 % bis 12,0 %, vorzugsweise 1,5 % bis 10,0 %, bevorzugt 2,0 % bis 7,0 %, besonders bevorzugt 2,5 % bis 6,5 % beträgt. Anteil des Porenvolumens meint im Rahmen der Erfindung insbesondere den Anteil des Volumens der Poren am Gesamtvolumen der Bindungsstelle. Der Anteil des Porenvolumens im Bereich einer Bindungsstelle wird im Rahmen der Erfindung vorzugsweise durch Mikro-Computertomografie (µCT) ermittelt. Zusätzlich oder alternativ kann der Anteil des Porenvolumens im Bereich einer Bindungsstelle mittels Porometrie unter Verwendung eines Porosimeters bzw. Autoporosimeters ermittelt werden. Der Ausführungsform des erfindungsgemäßen Vliesstoffes mit einem Prägemuster aus Bindungsstellen, wobei der Anteil des Porenvolumens im Bereich einer Bindungsstelle in dem vorstehend angegebenen Bereich liegt, liegt die Erkenntnis zugrunde, dass mit einer solchen niedrigen Porosität im Bereich der Bindungsstellen die Festigkeit bzw. Zugfestigkeit des Vliesstoffes weiter erhöht werden kann. Vorzugsweise hat der Vliesstoff, der ein Porenvolumen im Bereich einer Bindungsstelle in den oben angegebenen Bereichen aufweist, ein Flächengewicht von 20 g/m² bis 110 g/m², bevorzugt von 25 g/m² bis 85 g/m², weiter bevorzugt von 30 g/m² bis 75 g/m².

Eine ganz besonders bevorzugte Ausführungsform des erfindungsgemäßen Vliesstoffes ist dadurch gekennzeichnet, dass die Zugfestigkeit und/oder die spezifische Zugfestigkeit des Vliesstoffes in MD-Richtung und/oder in CD-Richtung um mehr als 4 %, insbesondere um mehr als 6 %, vorzugsweise um mehr als 10 %, bevorzugt um mehr als 15 %, besonders bevorzugt um mehr als 20 %, größer ist als die entsprechende Zugfestigkeit und/oder die entsprechende spezifische Zugfestigkeit eines Vergleichs-Vliesstoffes, der aus Monokomponentenfilamenten aus der ersten Polypropylenkomponente oder der zweiten Polypropylenkomponente und ansonsten unter gleichen Bedingungen hergestellt ist. Es ist weiter bevorzugt, dass die Zugfestigkeit und/oder die spezifische Zugfestigkeit des Vliesstoffes in MD-Richtung und/oder in CD-Richtung um mehr als 25 %, insbesondere um mehr als 30 %, vorzugsweise um mehr als 40 %, bevorzugt um mehr als 50 %, weiter bevorzugt um mehr als 60 %, besonders bevorzugt um mehr als 70 %, ganz besonders bevorzugt um mehr als 80 %, beispielsweise um mehr als 90 % größer ist als die entsprechende Zugfestigkeit und/oder die entsprechende spezifische Zugfestigkeit eines Vergleichs-Vliesstoffes, der aus Monokomponentenfilamenten aus der ersten Polypropylenkomponente oder der zweiten Polypropylenkomponente und ansonsten unter gleichen Bedingungen hergestellt ist. Die vorstehend beschriebenen Eigenschaften gelten insbesondere für einen Vliesstoff, der endverfestigt, vorzugsweise thermisch endverfestigt, ist und bevorzugt ein Prägemuster aus Bindungsstellen, insbesondere aus Bindungspunkten, aufweist.

Dass der Vergleichs-Vliesstoff unter gleichen Bedingungen hergestellt ist, meint im Rahmen der Erfindung insbesondere, dass der Vergleichs-Vliesstoff mit der gleichen Vorrichtung hergestellt ist wie der erfindungsgemäße Vliesstoff sowie unter gleichen Bedingungen wie der erfindungsgemäße Vliesstoff. Dabei hat der Vergleichs-Vliesstoff die gleiche Anzahl von Vliesstofflagen wie der erfindungsgemäße Vliesstoff und alle Vliesstofflagen des Vergleichs-Vliesstoffes sind unter den gleichen Bedingungen hergestellt wie die Vliesstofflagen des erfindungsgemäßen Vliesstoffes. Insbesondere erfolgen auch Vorverfestigungs- und Verfestigungs- bzw. Endverfestigungsmaßnahmen und die Einbringung eines Prägemusters aus Bindungsstellen bei dem Vergleichs-Vliesstoff in der gleichen Weise wie bei dem erfindungsgemäßen Vliesstoff. Die Messung der Zugfestigkeit bzw. spezifischen Zugfestigkeit des Vergleichs-Vliesstoffes und des erfindungsgemäßen Vliesstoffes erfolgt dabei wie oben stehend bereits angegeben. - Die Erfindung hat erkannt, dass der erfindungsgemäße Vliesstoff aus Mehrkomponentenfilamenten, insbesondere aus Bikomponentenfilamenten, im Hinblick auf die Zugfestigkeit bzw. die spezifische Zugfestigkeit in MD-Richtung und/oder in CD-Richtung beachtliche Vorteile im Vergleich zu einem Vliesstoff aus Monokomponentenfilamenten aus der ersten Polypropylenkomponente oder der zweiten Polypropylenkomponente aufweist, der ansonsten unter gleichen Bedingungen hergestellt ist. Durch die erfindungsgemäße Ähnlichkeit der Polypropylenkomponenten bzw. der Basis-Polypropylene zumindest hinsichtlich einiger Eigenschaften resultieren gleichsam Bikomponentenfilamente, die ein Monokomponentenfilament - zumindest hinsichtlich bestimmter Eigenschaften - nachbilden, wobei allerdings die Festigkeitswerte bzw. die spezifischen Festigkeitswerte des resultierenden Vliesstoffes überraschenderweise deutlich höher sind als bei einem Vergleichs-Vliesstoff aus Monokomponentenfilamenten.

Es liegt im Rahmen der Erfindung, dass der TEA-Summen-Wert (MD-TEA + CD-TEA) des Vliesstoffes zumindest 200 J/m², vorzugsweise zumindest 300 J/m², bevorzugt zumindest 400 J/m², besonders bevorzugt zumindest 500 J/m² beträgt. Die hier und nachfolgend angegebenen TEA-Werte und TEA-SummenWerte gelten insbesondere für einen endverfestigten, vorzugsweise thermisch endverfestigten, Vliesstoff, der bevorzugt ein Prägemuster aus Bindungsstellen, insbesondere aus Bindungspunkten, aufweist.

Es ist sehr bevorzugt, dass der Vliesstoff ein Flächengewicht von 20 g/m² bis 110 g/m², vorzugsweise von 25 g/m² bis 85 g/m², bevorzugt von 30 g/m² bis 75 g/m² aufweist und wobei der TEA-Summen-Wert (MD-TEA + CD-TEA) des Vliesstoffes zumindest 1500 J/m², insbesondere zumindest 2500 J/m², vorzugsweise zumindest 4000 J/m², bevorzugt zumindest 5000 J/m², besonders bevorzugt zumindest 6000 J/m², ganz besonders bevorzugt zumindest 8000 J/m², beispielsweise zumindest 10000 J/m², beträgt.

Eine weitere bzw. alternative bevorzugte Ausführungsform des erfindungsgemäßen Vliesstoffes ist dadurch gekennzeichnet, dass der Vliesstoff ein Flächengewicht zwischen 1 g/m² und 20 g/m², vorzugsweise von 2 g/m² bis 19 g/m², bevorzugt von 5 g/m² bis 18 g/m² aufweist und wobei der TEA-Summen-Wert (MD-TEA + CD-TEA) des Vliesstoffes zumindest 200 J/m², insbesondere zumindest 300 J/m², vorzugsweise zumindest 400 J/m², bevorzugt zumindest 500 J/m², beträgt.

TEA-Wert meint im Rahmen der Erfindung insbesondere die Energieabsorption des Vliesstoffes bei Zugbelastung (Tensile Energy Absorption, TEA). Der TEA-Wert in MD-Richtung bzw. in CD-Richtung wird im Rahmen der Erfindung insbesondere aus der Fläche unterhalb der Kraft-Dehnungs-Kurve jeweils bei Höchstkraft (y-Wert) und Höchstkraftdehnung (x-Wert) ermittelt, wobei die Aufnahme der Kraft-Dehnungs-Kurve in MD-Richtung bzw. in CD-Richtung vorzugsweise an trockenen, nicht vorbehandelten Vliesstoffproben (Messproben) analog der Prüfnorm DIN EN ISO 9073-3:2023-09 erfolgt. Es liegt im Rahmen der Erfindung, dass dazu vorzugsweise jeweils zumindest fünf ausreichend lange Vliesstoffproben mit einer Breite von jeweils 50 mm äquidistant über die Rollenbreite bzw. Werkstoffabschnittsbreite in MD-Richtung und CD-Richtung entnommen werden. Diese Proben werden zwischen zwei Klemmeinrichtungen mit einem Abstand von 100 mm eingespannt, sodass die untersuchte/gemessene Länge der Proben 100 mm beträgt. Anschließend werden diese Vliesstoffproben mittels einer Zugmaschine bei einem Vorschub von 100 mm/min bis zu einer Vorkraft von 0,5 N gespannt. In diesem Zustand erfolgt dann insbesondere das Zurücksetzen der Messung auf Null und die eigentliche Messung beginnt. Die Zugmaschine arbeitet dabei insbesondere mit einem Vorschub bzw. mit einer Zuggeschwindigkeit von 200 mm/min. In MD und CD Richtung wird der TEA-Wert insbesondere jeweils als arithmetischer Mittelwert über die gemessenen Proben bestimmt. Der TEA-Summen-Wert ergibt sich insbesondere aus der Summe des MD-TEA-Wertes in J/m² und des CD-TEA-Wertes in J/m².

Es liegt im Rahmen der Erfindung, dass der Vliesstoff ein Flächengewicht von 20 g/m² bis 110 g/m², vorzugweise von 25 g/m² bis 85 g/m², bevorzugt von 30 g/m² bis 75 g/m² aufweist und wobei der TEA-Summen-Wert (MD-TEA + CD-TEA) des Vliesstoffes 1500 bis 15000 J/m², vorzugsweise 2500 bis 13000 J/m² beträgt und/oder wobei der MD-TEA-Wert des Vliesstoffes 950 bis 8500 J/m², vorzugsweise 1500 bis 8000 J/m² beträgt und/oder wobei der CD-TEA-Wert des Vliesstoffes 500 bis 6000 J/m², vorzugsweise 1500 bis 5500 J/m² beträgt.

Gemäß einer weiter bevorzugen bzw. alternativen Ausführungsform weist der Vliesstoff ein Flächengewicht zwischen 1 g/m² und 20 g/m², vorzugsweise von 2 g/m² bis 19 g/m², bevorzugt von 5 g/m² bis 18 g/m² auf und wobei der TEA-Summen-Wert (MD-TEA + CD-TEA) des Vliesstoffes 200 bis 600 J/m², vorzugsweise 250 bis 550 J/m² beträgt und/oder wobei der MD-TEA-Wert des Vliesstoffes 125 bis 400 J/m², vorzugsweise 140 bis 350 J/m² beträgt und/oder wobei der CD-TEA-Wert des Vliesstoffes 80 bis 250 J/m², vorzugsweise 90 bis 240 J/m² beträgt.

Eine besonders bevorzugte Ausführungsform der Erfindung ist dadurch gekennzeichnet, dass der TEA-Summen-Wert (MD-TEA + CD-TEA) des Vliesstoffes um mehr als 5 %, vorzugsweise um mehr als 10 %, bevorzugt um mehr als 15 %, besonders bevorzugt um mehr als 20 %, ganz besonders bevorzugt um mehr als 25 %, größer ist als der entsprechende TEA-Summen-Wert (MD-TEA + CD-TEA) eines Vergleichs-Vliesstoffes, der aus Monokomponentenfilamenten aus der ersten Polypropylenkomponente oder der zweiten Polypropylenkomponente und ansonsten unter gleichen Bedingungen hergestellt ist. Im Rahmen dieser Ausführungsform gelten für den Vergleichs-Vliesstoff dieselben Maßgaben wie oben stehend bereits beschrieben wurde und zwar insbesondere hinsichtlich der Vorrichtung zur Herstellung des Vergleichs-Vliesstoffes und der Bedingungen zur Herstellung des Vergleichs-Vliesstoffes. Es ist weiter bevorzugt, dass der TEA-Summen-Wert (MD-TEA + CD-TEA) des Vliesstoffes um mehr als 30 %, vorzugsweise um mehr als 40 %, bevorzugt um mehr als 50 %, besonders bevorzugt um mehr als 60 %, ganz besonders bevorzugt um mehr als 70 %, beispielsweise um mehr als 80 % größer ist als der entsprechende TEA-Summen-Wert (MD-TEA + CD-TEA) eines Vergleichs-Vliesstoffes, der aus Monokomponentenfilamenten aus der ersten Polypropylenkomponente oder der zweiten Polypropylenkomponente und ansonsten unter gleichen Bedingungen hergestellt ist.

Es ist bevorzugt, dass der Vliesstoff ein Flächengewicht von 20 g/m² bis 110 g/m², vorzugsweise von 25 g/m² bis 85 g/m², bevorzugt von 30 g/m² bis 75 g/m² aufweist und wobei der TEA-Summen-Wert (MD-TEA + CD-TEA) des Vliesstoffes um mehr als 40 %, bevorzugt um mehr als 80 %, besonders bevorzugt um mehr als 100 %, weiter bevorzugt um mehr als 200 %, ganz besonders bevorzugt um mehr als 300 %, größer ist als der entsprechende TEA-Summen-Wert (MD-TEA + CD-TEA) eines Vergleichs-Vliesstoffes, der aus Monokomponentenfilamenten aus der ersten Polypropylenkomponente oder der zweiten Polypropylenkomponente und ansonsten unter gleichen Bedingungen hergestellt ist.

Gemäß einer weiteren bzw. alternativen bevorzugten Ausführungsform des erfindungsgemäßen Vliesstoffes weist der Vliesstoff ein Flächengewicht zwischen 1 g/m² und 20 g/m², vorzugsweise von 2 g/m² bis 19 g/m², bevorzugt von 5 g/m² bis 18 g/m² auf und wobei der TEA-Summen-Wert (MD-TEA + CD-TEA) des Vliesstoffes um mehr als 15 %, vorzugsweise um mehr als 25 %, bevorzugt um mehr als 30 %, besonders bevorzugt um mehr als 50 %, größer ist als der entsprechende TEA-Summen-Wert (MD-TEA + CD-TEA) eines Vergleichs-Vliesstoffes, der aus Monokomponentenfilamenten aus der ersten Polypropylenkomponente oder der zweiten Polypropylenkomponente und ansonsten unter gleichen Bedingungen hergestellt ist.

Es liegt im Rahmen der Erfindung, dass die Filamente einen Titer von kleiner 2,3 den, vorzugsweise kleiner 2,1 den, bevorzugt kleiner 1,9 den aufweisen und besonders bevorzugt einen Titer von 1,0 bis 2,2 den, ganz besonders bevorzugt von 1,2 bis 2,0 den, beispielsweise von 1,4 bis 1,8 den aufweisen.

Zur Lösung des technischen Problems lehrt die Erfindung weiterhin ein Verfahren zur Herstellung eines vorstehend beschriebenen Vliesstoffes, wobei Filamente mit zumindest einer Spinneinrichtung, insbesondere mit zumindest einer Spinnerette, erzeugt werden und auf zumindest einer Ablageeinrichtung, insbesondere auf zumindest einem Ablagesiebband, zum Vliesstoff abgelegt werden.

Es liegt im Rahmen der Erfindung, dass der erfindungsgemäße Vliesstoff bzw. die Vliesstofflagen des erfindungsgemäßen Vliesstoffes durch ein Spunbond-Verfahren hergestellt wird/werden. Nachfolgend wird ein bevorzugtes Spunbond-Verfahren für den erfindungsgemäßen Vliesstoff bzw. für die Vliesstofflagen beschrieben. Die Filamente bzw. die Endlosfilamente des Vliesstoffes bzw. der Vliesstofflagen werden dabei mittels einer als Spinnerette ausgebildeten Spinneinrichtung ersponnen und anschließend in einer Kühlvorrichtung mit einer Kühlkammer gekühlt. Es liegt im Rahmen der Erfindung, dass zwischen der Spinnerette und der Kühlvorrichtung eine Monomer-Absaugungseinrichtung angeordnet ist, mit der beim Spinnprozess auftretende störende Gase aus der Vorrichtung entfernt werden können. Nach Durchlaufen der Kühlvorrichtung werden die Filamente zweckmäßigerweise durch eine Verstreckvorrichtung zum Verstrecken der Endlosfilamente geführt. Empfohlenermaßen weist die Verstreckvorrichtung einen Zwischenkanal auf, der die Kühlvorrichtung mit einem Verstreckschacht der Verstreckvorrichtung verbindet. Nach besonders bevorzugter Ausführungsform der Erfindung ist das Aggregat aus der Kühlvorrichtung und der Verstreckvorrichtung bzw. das Aggregat aus der Kühlvorrichtung, dem Zwischenkanal und dem Verstreckschacht als geschlossenes Aggregat ausgebildet und außer der Zufuhr von Kühlluft in der Kühlvorrichtung erfolgt keine weitere Luftzufuhr von außen in dieses Aggregat.

Bevorzugt schließt in Filamentströmungsrichtung an die Verstreckvorrichtung zumindest ein Diffusor an, durch den die Endlosfilamente geführt werden. Zweckmäßigerweise werden die Endlosfilamente nach Durchlaufen des zumindest einen Diffusors auf einer Ablageeinrichtung abgelegt, die vorzugsweise als Ablagesiebband ausgebildet ist. Das Ablagesiebband ist empfohlenermaßen ein endlos umlaufendes Ablagesiebband. Zweckmäßigerweise ist das Ablagesiebband luftdurchlässig ausgebildet, sodass eine Absaugung von Prozessluft von unten durch das Ablagesiebband möglich ist. Bevorzugt ist für das Absaugen der Prozessluft unter dem Ablagesiebband zumindest eine Absaugvorrichtung vorgesehen. Wenn der erfindungsgemäße Vliesstoff gemäß einer Ausführungsform der Erfindung zumindest zwei, vorzugsweise zumindest drei, Vliesstofflagen aufweist, dann weist die Vorrichtung zur Herstellung des entsprechenden Vliesstoffes im Rahmen des erfindungsgemäßen Verfahrens vorzugsweise entsprechend zumindest zwei, vorzugsweise zumindest drei, Spinneretten bzw. Spinnbalken mit den vorstehend beschriebenen jeweils im Bereich bzw. unterhalb der Spinnerette angeordneten Komponenten auf und die Einrichtungen zur Erzeugung der Vliesstofflagen sind vorzugsweise oberhalb einer einzigen Ablageeinrichtung, insbesondere oberhalb eines einzigen Ablagesiebbandes angeordnet, auf dem die Vliesstofflagen des Vliesstoffes übereinander abgelegt werden und anschließend vorzugsweise zum Vlieslaminat kombiniert werden.

Es liegt im Rahmen des erfindungsgemäßen Verfahrens, dass der Vliesstoff mit zumindest einer Verfestigungseinrichtung, insbesondere mit zumindest einer Kalanderwalze, endverfestigt wird und wobei bevorzugt die Temperatur, insbesondere die Oberflächentemperatur, der zumindest einen Verfestigungseinrichtung, insbesondere der zumindest einen Kalanderwalze, 120 °C bis 180 °C, vorzugsweise 130 °C bis 175 °C, bevorzugt 140 °C bis 170 °C, sehr bevorzugt 145 °C bis 165 °C, beträgt. Gemäß besonders bevorzugter Ausführungsform des erfindungsgemäßen Verfahrens wird der Vliesstoff mit einer als Kalander mit zumindest zwei Kalanderwalzen ausgebildeten Verfestigungseinrichtung endverfestigt und zweckmäßigerweise beträgt die Oberflächentemperatur zumindest einer Kalanderwalze des Kalanders, vorzugsweise beider Kalanderwalzen des Kalanders, 120 °C bis 180 °C, vorzugsweise 130 °C bis 175 °C, bevorzugt 140 °C bis 170 °C, sehr bevorzugt 145 °C bis 165 °C. Gemäß sehr bevorzugter Ausführungsform weist die Verfestigungseinrichtung, insbesondere der Kalander, zumindest eine Kalanderwalze (Gravurwalze) zur Einbringung eines Prägemusters aus Bindungsstellen, insbesondere aus Bindungspunkten, auf, wobei die Kalanderwalze dazu vorzugsweise ein Komplementärprägemuster aus Prägeelementen an der Außenoberfläche aufweist. Weiter bevorzugt weist die Verfestigungseinrichtung, insbesondere der Kalander, zumindest eine Kalanderwalze (S-Walze) mit glatter Außenoberfläche auf.

Es liegt im Rahmen der Erfindung, dass das Komplementärprägemuster der zumindest einen Kalanderwalze zur Einbringung eines Prägemusters aus Bindungsstellen bzw. Bindungspunkten in den Vliesstoff eine Prägefläche von 5 % bis 35 %, vorzugsweise von 10 % bis 25 % aufweist und/oder eine Figurendichte von 10 Fig/cm² bis 100 Fig/cm², vorzugsweise von 25 Fig/cm² bis 75 Fig/cm² aufweist.

Es liegt im Rahmen der Erfindung, dass die Temperatur, insbesondere die Oberflächentemperatur, der zumindest einen Verfestigungseinrichtung, insbesondere der zumindest einen Kalanderwalze, um mindestens 1 °C, vorzugsweise um mindestens 2 °C, bevorzugt um mindestens 3°C, besonders bevorzugt mindestens 4 °C, ganz besonders bevorzugt um mindestens 5 °C geringer ist als der Schmelzpunkt des Basis-Polypropylens der zweiten Polypropylenkomponente und/oder der Schmelzpunkt des Basis-Polypropylens der ersten Polypropylenkomponente. Vorzugsweise beziehen sich diese Angaben auf die beiden Kalanderwalzen einer als Kalander ausgebildeten Verfestigungseinrichtung.

Es liegt im Rahmen des erfindungsgemäßen Verfahrens, dass die Geschwindigkeit der Ablageeinrichtung, insbesondere die Geschwindigkeit des Ablagesiebbandes, 30 m/min bis 1100 m/min, vorzugsweise 40 m/min bis 1000 m/min beträgt. Es liegt im Rahmen der Erfindung, dass der Vliesstoff ein Flächengewicht von 20 g/m² bis 110 g/m², vorzugsweise von 25 g/m² bis 85 g/m², bevorzugt von 30 g/m² bis 75 g/m² aufweist und wobei die Geschwindigkeit der Ablageeinrichtung, insbesondere die Geschwindigkeit des Ablagesiebbandes, 30 m/min bis 120 m/min, vorzugsweise 40 m/min bis 110 m/min beträgt. Es liegt weiterhin bzw. alternativ im Rahmen der Erfindung, dass der Vliesstoff ein Flächengewicht zwischen 1 g/m² und 20 g/m², vorzugsweise von 2 g/m² bis 19 g/m², bevorzugt von 5 g/m² bis 18 g/m² aufweist und wobei die Geschwindigkeit der Ablageeinrichtung, insbesondere die Geschwindigkeit des Ablagesiebbandes 250 bis 1200 m/min, vorzugsweise 500 bis 1100 m/min beträgt.

### Erfindungsgemäßes Ausführungsbeispiel 1:

In einem ersten erfindungsgemäßen Ausführungsbeispiel wurde ein einlagiger Vliesstoff aus Bikomponentenfilamenten mit zentrischer bzw. symmetrischer Kern-Mantel-Konfiguration erzeugt. Die Kernkomponente der Bikomponentenfilamente wurde von einer ersten Polypropylenkomponente gebildet, die aus einem ersten Basis-Polypropylen bestand bzw. im Wesentlichen bestand. Für die Mantelkomponente wurde eine zweite Polypropylenkomponente verwendet, die aus einem zweiten Basis-Polypropylen bestand bzw. im Wesentlichen bestand. Die Bikomponentenfilamente wurden als Endlosfilamente nach dem Spunbond-Verfahren in einer oben stehend beschriebenen Vorrichtung bzw. nach dem oben stehend beschriebenen Verfahren zur Erzeugung von Vliesstoffen bzw. Spunbond-Vliesstoffen hergestellt. Die Bikomponentenfilamente wurden mit einer Filamentfeinheit von 1,6 den erzeugt. Der Vliesstoff wurde mit einem Kalander bei einer Oberflächentemperatur der Gravurwalze des Kalanders von 155 °C und der S-Walze von 150 °C endverfestigt und zwar mit einer Prägefläche von 18,1 % mit ovalen Verfestigungserhebungen in einer Dichte von 49,9 Fig/cm². Als erste Polypropylenkomponente bzw. als erstes Basis-Polypropylen wurde ein Homo-Polypropylen mit einer Schmelzflussrate von 15 g/10 min verwendet. Die erste Polypropylenkomponente bzw. das erste Basis-Polypropylen bildete den Kern der Bikomponentenfilamente der Endlosfilamente des ersten erfindungsgemäßen Ausführungsbeispiels. Für die erste Polypropylenkomponente bzw. für das erste Basis-Polypropylen wurde hier das Homo-Polypropylen "Total MR 2002" verwendet. Dabei handelt es sich um ein Metallocen-Polypropylen, das mit einem Metallocen-Katalysator polymerisiert ist. Als zweite Polypropylenkomponente bzw. als zweites Basis-Polypropylen wurde ein Homo-Polypropylen mit einer Schmelzflussrate (MFR) von 25 g/10 min eingesetzt. Die zweite Polypropylenkomponente bzw. das zweite Basis-Polypropylen bildete den Mantel der Bikomponentenfilamente mit Kern-Mantel-Konfiguration. Für die zweite Polypropylenkomponente bzw. für das zweite Basis-Polypropylen wurde hier das Homo-Polypropylen "Total MR 2001" verwendet. Dabei handelt es sich um ein Metallocen-Polypropylen, das mit einem Metallocen-Katalysator polymerisiert ist.

Das Verhältnis der Masse der ersten Polypropylenkomponente zur Masse der zweiten Polypropylenkomponente betrug 80:20. Die Geschwindigkeit der Ablageeinrichtung bzw. die Geschwindigkeit des Ablagesiebbandes betrug 62 m/min. Das Flächengewicht des resultierenden Vliesstoffes betrug 66 g/m². Die Schmelzpunktdifferenz zwischen dem Basis-Polypropylen der ersten Polypropylenkomponente und dem Basis-Polypropylen der zweiten Polypropylenkomponente betrug 0°C bzw. etwa 0 °C. Beide Polypropylene weisen einen Schmelzpunkt von 151 °C auf. Die spezifische Zugfestigkeit des Vliesstoffes in MD-Richtung betrug 4,9 N/5 cm pro g/m² und die spezifische Zugfestigkeit des Vliesstoffes in CD-Richtung betrug 3,3 N/5 cm pro g/m². Der TEA-Summen-Wert (MD-TEA + CD-TEA) des Vliesstoffes betrug 6247 J/m². Der MD-TEA-Wert des Vliesstoffes betrug 3824 J/m² und der CD-TEA-Wert des Vliesstoffes betrug 2423 J/m².

### Vergleichs-Vliesstoff 1:

Es wurde ein Vergleichs-Vliesstoff 1 aus Monokomponentenfilamenten aus der oben stehend zum ersten erfindungsgemäßen Ausführungsbeispiel beschriebenen ersten Polypropylenkomponente und ansonsten unter gleichen Bedingungen wie im ersten erfindungsgemäßen Ausführungsbeispiel hergestellt. Der resultierende Vergleichs-Vliesstoff 1 war hinsichtlich seines Filament-Titers und hinsichtlich seines Flächengewichtes identisch zu dem erfindungsgemäßen und vorstehend beschriebenen Vliesstoff des ersten erfindungsgemäßen Ausführungsbeispiels. Der Vergleichs-Vliesstoff 1 wies eine spezifische Zugfestigkeit in MD-Richtung von 2,6 N/5 cm pro g/m² und in CD-Richtung von 1,8 N/5 cm pro g/m² auf. Der Vergleichs-Vliesstoff wies einen TEA-Summen-Wert von 1639 J/m² auf, wobei der MD-TEA-Wert 901 J/m² und der CD-TEA-Wert 738 J/m² betrug. Somit ist die spezifische Zugfestigkeit des erfindungsgemäßen Vliesstoffes gemäß des ersten erfindungsgemäßen Ausführungsbeispiels in MD-Richtung und in CD-Richtung um mehr als 80 % größer als die entsprechende Zugfestigkeit des Vergleichs-Vliesstoffes, der aus Monokomponentenfilamenten aus der ersten Polypropylenkomponente und ansonsten unter gleichen Bedingungen hergestellt wurde. Außerdem ist der TEA-Summen-Wert des erfindungsgemäßen Vliesstoffes um mehr als 280 % größer als der entsprechende TEA-Summen-Wert des Vergleichs-Vliesstoffes, der aus Monokomponentenfilamenten aus der ersten Polypropylenkomponente und ansonsten unter gleichen Bedingungen hergestellt wurde.

### Erfindungsgemäßes Ausführungsbeispiel 2:

In einem zweiten erfindungsgemäßen Ausführungsbeispiel wurde ein Vliesstoff aus Bikomponentenfilamenten mit zentrischer bzw. symmetrischer Kern-Mantel-Konfiguration erzeugt. Der Vliesstoff wurde als dreilagiger Vliesstoff mit drei identischen Vliesstofflagen hergestellt. Die Bikomponentenfilamente wurden als Endlosfilamente nach dem Spunbond-Verfahren in einer oben stehend beschriebenen Vorrichtung bzw. nach dem oben stehend beschriebenen Verfahren zur Erzeugung von Vliesstoffen bzw. Spunbond-Vliesstoffen hergestellt, wobei drei hintereinander geschaltete Spinneretten bzw. Spinnbalken mit den jeweils darunter angeordneten Komponenten oberhalb eines einzigen Ablagesiebbandes verwendet wurden. Die Kernkomponente der Bikomponentenfilamente wurde von einer ersten Polypropylenkomponente gebildet, die aus einem ersten Basis-Polypropylen bestand bzw. im Wesentlichen bestand. Für die Mantelkomponente wurde eine zweite Polypropylenkomponente verwendet, die aus einem zweiten Basis-Polypropylen bestand bzw. im Wesentlichen bestand. Die Bikomponentenfilamente wurden mit einer Filamentfeinheit von 1,4 bis 1,5 den erzeugt. Der Vliesstoff wurde mit einem Kalander bei einer Oberflächentemperatur der Gravurwalze des Kalanders von 160 °C und der S-Walze von 150 °C endverfestigt und zwar mit einer Prägefläche von 18,1 % mit runden Verfestigungserhebungen in einer Dichte von 49,9 Fig/cm². Als erste Polypropylenkomponente bzw. als erstes Basis-Polypropylen wurde ein Homo-Polypropylen mit einer Schmelzflussrate von 25 g/10 min verwendet. Die erste Polypropylenkomponente bzw. das erste Basis-Polypropylen bildete den Kern der Bikomponentenfilamente des zweiten erfindungsgemäßen Ausführungsbeispiels. Für die erste Polypropylenkomponente bzw. für das erste Basis-Polypropylen wurde hier das Homo-Polypropylen "Borealis HG 475FB" verwendet. Dabei handelt es sich um ein Ziegler-Natta-Polypropylen, das mit einem Ziegler-Natta-Katalysator polymerisiert wurde. Als zweite Polypropylenkomponente bzw. als zweites Basis-Polypropylen wurde ein Homo-Polypropylen mit einer Schmelzflussrate (MFR) von 35 g/10 min eingesetzt. Die zweite Polypropylenkomponente bzw. das zweite Basis-Polypropylen bildete den Mantel der Bikomponentenfilamente mit Kern-Mantel-Konfiguration. Für die zweite Polypropylenkomponente bzw. für das zweite Basis-Polypropylen wurde hier das Homo-Polypropylen "Exxon 3155" verwendet. Dabei handelt es sich um ein Ziegler-Natta-Polypropylen, das mit einem Ziegler-Natta-Katalysator polymerisiert wurde. Das Verhältnis der Masse der ersten Polypropylenkomponente zur Masse der zweiten Polypropylenkomponente betrug 70:30. Die Geschwindigkeit der Ablageeinrichtung bzw. die Geschwindigkeit des Ablagesiebbandes betrug 620 m/min. Das Flächengewicht des resultierenden Vliesstoffes betrug 13 g/m². Die Schmelzpunktdifferenz zwischen dem Basis-Polypropylen der ersten Polypropylenkomponente und dem Basis-Polypropylen der zweiten Polypropylenkomponente betrug 0 °C bzw. etwa 0 °C. Beide Polypropylene weisen einen Schmelzpunkt von 161 °C auf. Die spezifische Zugfestigkeit des Vliesstoffes in MD-Richtung betrug 2,8 N/5 cm pro g/m² und die spezifische Zugfestigkeit des Vliesstoffes in CD-Richtung betrug 1,5 N/5 cm pro g/m². Der TEA-Summen-Wert (MD-TEA + CD-TEA) des Vliesstoffes betrug 513 J/m². Der MD-TEA-Wert des Vliesstoffes betrug 311 J/m² und der CD-TEA-Wert des Vliesstoffes betrug 202 J/m².

### Vergleichs-Vliesstoff 2:

Es wurde ein Vergleichs-Vliesstoff 2 aus Monokomponentenfilamenten aus der oben stehend zum zweiten erfindungsgemäßen Ausführungsbeispiel beschriebenen ersten Polypropylenkomponente und ansonsten unter gleichen Bedingungen wie das zweite erfindungsgemäße Ausführungsbeispiel hergestellt. Der resultierende Vergleichs-Vliesstoff 2 war hinsichtlich seines Titers und hinsichtlich seines Flächengewichtes identisch zu dem erfindungsgemäßen und vorstehend beschriebenen Vliesstoff des zweiten erfindungsgemäßen Ausführungsbeispiels. Der Vergleichs-Vliesstoff 2 wies eine spezifische Zugfestigkeit in MD-Richtung von 2,6 N/5 cm pro g/m² und in CD-Richtung von 1,3 N/5 cm pro g/m² auf. Der Vergleichs-Vliesstoff wies einen TEA-Summen-Wert von 393 J/m² auf, wobei der MD-TEA-Wert 246 J/m² und der CD-TEA-Wert 147 J/m² betrug. Somit ist die spezifische Zugfestigkeit des erfindungsgemäßen Vliesstoffes gemäß der zweiten erfindungsgemäßen Ausführungsbeispiels in MD-Richtung mehr als 7 % und in CD-Richtung um mehr als 15 % größer als die entsprechende Zugfestigkeit des Vergleichs-Vliesstoffes, der aus Monokomponentenfilamenten aus der ersten Polypropylenkomponente und ansonsten unter gleichen Bedingungen hergestellt wurde. Außerdem ist der TEA-Summen-Wert des erfindungsgemäßen Vliesstoffes (zweites erfindungsgemäßes Ausführungsbeispiel) um mehr als 30 % größer als der entsprechende TEA-Summen-Wert des Vergleichs-Vliesstoffes, der aus Monokomponentenfilamenten aus der ersten Polypropylenkomponente und ansonsten unter gleichen Bedingungen hergestellt wurde.

Der Erfindung liegt die Erkenntnis zugrunde, dass sich der erfindungsgemäße Vliesstoff aus Mehrkomponentenfilamenten, insbesondere aus Bikomponentenfilamenten, durch eine überraschend hohe Festigkeit bzw. Zugfestigkeit im Vergleich zu den aus der Praxis bekannten Maßnahmen auszeichnet. Durch die Ähnlichkeit des Basis-Polypropylens der ersten Polypropylenkomponente und des Basis-Polypropylens der zweiten Polypropylenkomponente zumindest hinsichtlich einiger Eigenschaften - insbesondere im Hinblick auf den Schmelzpunkt und den Polymerisationskatalysator - sowie die sich daraus ergebenden Eigenschaften werden Mehrkomponentenfilamente bzw. Bikomponentenfilamente bereitgestellt, die gleichsam ein Monokomponentenfilament - zumindest hinsichtlich bestimmter Eigenschaften - nachbilden, wobei sich die Eigenschaften der Filamente im Vergleich zu Monokomponentenfilamenten gezielter einstellen lassen. Es resultieren Vliesstoffe mit sehr hohen Zugfestigkeitswerten in MD-Richtung und/oder in CD-Richtung, die alle Anforderungen an die Festigkeit, insbesondere an die Zugfestigkeit, funktionssicher erfüllen. Es ist außerdem zu betonen, dass die erfindungsgemäßen Maßnahmen wenig aufwendig sind und dass der erfindungsgemäße Vliesstoff und das erfindungsgemäße Verfahren sehr wirtschaftlich sind.

Nachfolgend wird die Erfindung anhand einer lediglich ein Ausführungsbeispiel darstellenden Zeichnung näher erläutert. Es zeigen in schematischer Darstellung:
- Fig. 1: einen Vertikalschnitt durch eine Vorrichtung zur Erzeugung eines erfindungsgemäßen Vliesstoffes bzw. einer Vliesstofflage eines erfindungsgemäßen Vliesstoffes
- Fig. 2: einen Querschnitt durch ein Filament eines erfindungsgemäßen Vliesstoffes mit zentrischer bzw. symmetrischer Kern-Mantel-Konfiguration.

Die Fig. 1 zeigt eine Vorrichtung zur Erzeugung eines erfindungsgemäßen Vliesstoffes 8 bzw. einer Vliesstofflage eines erfindungsgemäßen Vliesstoffes 8.

Wenn der Vliesstoff gemäß einer bevorzugten Ausführungsform zumindest zwei, vorzugsweise zumindest drei, insbesondere drei, Vliesstofflagen aufweist, sind zumindest zwei, vorzugsweise zumindest drei bzw. drei, Spinneretten 6 bzw. Spinnbalken jeweils mit den darunter angeordneten Komponenten in Förderrichtung F des Ablagesiebbandes 7 bzw. in Maschinenrichtung (MD) hintereinander geschaltet und die drei Vliesstofflagen werden vorzugsweise übereinander auf einem einzigen Ablagesiebband 7 abgelegt und bevorzugt zu einem Laminat kombiniert.

Die Vorrichtung weist bevorzugt und im Ausführungsbeispiel eine Spinneinrichtung in Form einer Spinnerette 6 bzw. einen Spinnbalken zum Erspinnen von Filamenten bzw. Endlosfilamenten 1 für einen Vliesstoff 8 bzw. eine Vliesstofflage eines Vliesstoffes 8 auf. Die von der Spinnerette 6 ersponnenen Endlosfilamente 1 werden vorzugsweise und im Ausführungsbeispiel in eine Kühlvorrichtung 12 mit einer Kühlkammer 13 eingeführt. Vorzugsweise und im Ausführungsbeispiel sind an zwei gegenüberliegenden Seiten der Kühlkammer 13 übereinander angeordnete Luftzufuhrkabinen 14, 15 angeordnet. Aus den übereinander angeordneten Luftzufuhrkabinen 14, 15 wird zweckmäßigerweise Luft unterschiedlicher Temperatur in die Kühlkammer 13 eingeführt. Bevorzugt und im Ausführungsbeispiel ist zwischen der Spinnerette 6 und der Kühlvorrichtung 12 eine Monomer-Absaugungseinrichtung 16 angeordnet. Mit dieser Monomer-Absaugungseinrichtung 16 können beim Spinnprozess auftretende störende Gase aus der Vorrichtung entfernt werden.

Empfohlenermaßen und im Ausführungsbeispiel ist der Kühlvorrichtung 12 in Filamentströmungsrichtung eine Verstreckvorrichtung 17 zum Verstrecken der Endlosfilamente 1 nachgeschaltet. Zweckmäßigerweise und im Ausführungsbeispiel weist die Verstreckvorrichtung 17 einen Zwischenkanal 18 auf, der die Kühlvorrichtung 12 mit einem Verstreckschacht 19 der Verstreckvorrichtung 17 verbindet. Vorzugsweise und im Ausführungsbeispiel ist das Aggregat aus der Kühlvorrichtung 12 und der Verstreckvorrichtung 17 bzw. das Aggregat aus der Kühlvorrichtung 12, dem Zwischenkanal 18 und dem Verstreckschacht 19 als geschlossenes Aggregat ausgebildet und außer der Zufuhr von Kühlluft in der Kühlvorrichtung 12 erfolgt keine weitere Luftzufuhr von außen in dieses Aggregat.

Zweckmäßigerweise und im Ausführungsbeispiel schließt in Filamentströmungsrichtung an die Verstreckvorrichtung 17 ein Diffusor 20 an, durch den die Endlosfilamente 1 geführt werden. Nach Durchlaufen des Diffusors 20 werden die Endlosfilamente 1 vorzugsweise und im Ausführungsbeispiel in einem Ablagebreich auf einer als Ablagesiebband 7 ausgebildeten Ablageeinrichtung abgelegt. Das Ablagesiebband 7 ist zweckmäßigerweise und im Ausführungsbeispiel als endlos umlaufendes Ablagesiebband 7 ausgeführt. Es liegt im Rahmen der Erfindung, dass das Ablagesiebband 7 luftdurchlässig ist, sodass eine Absaugung von Prozessluft von unten durch das Ablagesiebband 7 möglich ist. Vorzugsweise und im Ausführungsbeispiel weist die Vorrichtung in Förderrichtung F des Vliesstoffes bzw. in Maschinenrichtung MD hinter dem Ablagebereich der Endlosfilamente 1 eine als Kalander 11 ausgebildete Verfestigungseinrichtung zur Endverfestigung des Vliesstoffes 8 auf. Bevorzugt und im Ausführungsbeispiel weist der Kalander 11 zwei Kalanderwalzen 9, 10 auf. Es ist möglich, dass eine der Kalanderwalzen 9, 10, insbesondere auch Gravurwalze genannt, ein Komplementärprägemuster aus Prägeelementen an der Außenoberfläche aufweist, mit dem ein Prägemuster aus Bindungsstellen, insbesondere aus Bindungspunkten, in den Vliesstoff 8 eingebracht werden kann. Die zweite Kalanderwalze, insbesondere auch S-Walze genannt, kann gemäß bevorzugter Ausführungsform eine glatte Außenoberfläche aufweisen. Das ist in der Fig. 1 nicht näher dargestellt.

Die Fig. 2 zeigt einen Schnitt durch ein Endlosfilament 1 mit zentrischer bzw. symmetrischer Kern-Mantel-Konfiguration. Es handelt sich um ein Bikomponentenfilament 1 mit einer ersten Polypropylenkomponente 2, die bevorzugt und im Ausführungsbeispiel aus einem ersten Basis-Polypropylen besteht bzw. im Wesentlichen besteht und die den Kern 4 des Bikomponentenfilamentes 1 bildet. Das Bikomponentenfilament 1 umfasst weiterhin eine zweite Polypropylenkomponente 3, die vorzugsweise und im Ausführungsbeispiel aus einem zweiten Basis-Polypropylen besteht bzw. im Wesentlichen besteht und den Mantel 5 des Bikomponentenfilamentes 1 bildet. Das Basis-Polypropylen der ersten Polypropylenkomponente 2 und das Basis-Polypropylen der zweiten Polypropylenkomponente 3 mögen vorzugsweise und im Ausführungsbeispiel jeweils mit einem Metallocen-Katalysator polymerisiert worden sein und den gleichen bzw. im Wesentlichen den gleichen Schmelzpunkt aufweisen, wobei es sich zweckmäßigerweise und im Ausführungsbeispiel bei dem Basis-Polypropylen der ersten Polypropylenkomponente 2 und dem Basis-Polypropylen der zweiten Polypropylenkomponente 3 um verschiedene Polypropylene handelt. Das Verhältnis der Masse der ersten Polypropylenkomponente 2, die den Kern 4 des Bikomponentenfilamentes 1 bildet, zur Masse der zweiten Polypropylenkomponente 3, die den Mantel 5 des Bikomponentenfilamentes 1 bildet, mag zweckmäßigerweise und im Ausführungsbeispiel etwa 75:25 betragen.

## Patentansprüche

1. Vliesstoff aus Endlosfilamenten (1), wobei die Filamente (1) Mehrkomponentenfilamente, insbesondere Bikomponentenfilamente, sind und zumindest eine erste Polypropylenkomponente (2) umfassend ein Basis-Polypropylen und zumindest eine zweite Polypropylenkomponente (3) umfassend ein Basis-Polypropylen aufweisen,
wobei die Schmelzpunktdifferenz zwischen dem Basis-Polypropylen der ersten Polypropylenkomponente (2) und dem Basis-Polypropylen der zweiten Polypropylenkomponente (3) weniger als 5 °C, vorzugsweise weniger als 4 °C, bevorzugt weniger als 3 °C, besonders bevorzugt weniger als 2 °C und ganz besonders bevorzugt weniger als 1 °C beträgt
und wobei das Basis-Polypropylen der ersten Polypropylenkomponente (2) und das Basis-Polypropylen der zweiten Polypropylenkomponente (3) mit einem Katalysator aus derselben Katalysatorklasse polymerisiert wurden und bevorzugt jeweils mit einem Metallocen-Katalysator oder jeweils mit einem Ziegler-Natta-Katalysator polymerisiert wurden.

2. Vliesstoff nach Anspruch 1, wobei die Filamente (1) Mehrkomponentenfilamente bzw. Bikomponentenfilamente mit Kern-Mantel-Konfiguration, insbesondere mit zentrischer bzw. symmetrischer Kern-Mantel-Konfiguration, sind und wobei vorzugsweise die erste Polypropylenkomponente (2) den Kern (4) und die zweite Polypropylenkomponente (3) den Mantel (5) der Filamente (1) bildet.

3. Vliesstoff nach einem der Ansprüche 1 oder 2, wobei die erste Polypropylenkomponente (2) und/oder die zweite Polypropylenkomponente (3) das jeweilige Basis-Polypropylen zu einem Anteil von mindestens 70 Gew.-%, vorzugsweise von mindestens 80 Gew.-%, bevorzugt von mindestens 85 Gew.-%, besonders bevorzugt von mindestens 90 Gew.-% und ganz besonders bevorzugt von mindestens 92 Gew.-% aufweist/aufweisen.

4. Vliesstoff nach einem der Ansprüche 1 bis 3, wobei die erste Polypropylenkomponente (2) und/oder die zweite Polypropylenkomponente (3) aus dem jeweiligen Basis-Polypropylen besteht/bestehen bzw. im Wesentlichen besteht/bestehen.

5. Vliesstoff nach einem der Ansprüche 1 bis 4, wobei die erste Polypropylenkomponente (2) und/oder die zweite Polypropylenkomponente (3) eine Mischung bzw. ein Blend aus dem jeweiligen Basis-Polypropylen und zumindest einem Zusatzstoff ist/sind.

6. Vliesstoff nach einem der Ansprüche 1 bis 5, wobei als Basis-Polypropylen der ersten Polypropylenkomponente (2) und als Basis-Polypropylen der zweiten Polypropylenkomponente (3) verschiedene Polypropylene eingesetzt werden.

7. Vliesstoff nach einem der Ansprüche 1 bis 5, wobei als Basis-Polypropylen der ersten Polypropylenkomponente (2) und als Basis-Polypropylen der zweiten Polypropylenkomponente (3) das gleiche Polypropylen eingesetzt wird und wobei dann zumindest eine Polypropylenkomponente (2, 3), vorzugsweise zumindest die zweite Polypropylenkomponente (3), eine Mischung bzw. ein Blend aus dem Basis-Polypropylen und aus zumindest einem Zusatzstoff ist.

8. Vliesstoff nach einem der Ansprüche 5 bis 7, wobei der Anteil des zumindest einen Zusatzstoffes in der ersten Polypropylenkomponente (2) und/oder in der zweiten Polypropylenkomponente (3) 0,1 bis 30,0 Gew.-%, vorzugsweise 0,2 bis 20,0 Gew.-%, bevorzugt 0,5 bis 15,0 Gew.-%, besonders bevorzugt 1,0 bis 10,0 Gew.-%, ganz besonders bevorzugt 1,5 bis 9,0 Gew.-%, weiter bevorzugt 2,0 bis 8,0 Gew.-%, beispielsweise 3,0 bis 6,0 Gew.-%, beträgt und wobei der zumindest eine Zusatzstoff zweckmäßigerweise ein Zusatz-Polypropylen ist.

9. Vliesstoff nach einem der Ansprüche 1 bis 8, wobei das Basis-Polypropylen der ersten Polypropylenkomponente (2) und das Basis-Polypropylen der zweiten Polypropylenkomponente (3) den gleichen bzw. im Wesentlichen den gleichen Schmelzpunkt aufweisen.

10. Vliesstoff nach einem der Ansprüche 1 bis 9, wobei die Schmelzflussrate (MFR) der zweiten Polypropylenkomponente (3) größer ist als die Schmelzflussrate (MFR) der ersten Polypropylenkomponente (2) und wobei das Verhältnis der Schmelzflussrate (MFR) der zweiten Polypropylenkomponente (3) zu der Schmelzflussrate (MFR) der ersten Polypropylenkomponente (2) insbesondere 1,02 bis 10, vorzugsweise 1,05 bis 8, bevorzugt 1,1 bis 6, besonders bevorzugt 1,2 bis 3, ganz besonders bevorzugt 1,3 bis 2,2, beispielsweise 1,35 bis 2,0, beträgt.

11. Vliesstoff nach einem der Ansprüche 1 bis 10, wobei das Verhältnis der Masse der ersten Polypropylenkomponente (2) zur Masse der zweiten Polypropylenkomponente (3) 95:5 bis 50:50, vorzugsweise 90:10 bis 55:45, bevorzugt 85:15 bis 60:40, besonders bevorzugt 85:15 bis 65:35, ganz besonders bevorzugt 85:15 bis 70:30, beispielsweise 80:20 bis 75:25 beträgt.

12. Vliesstoff nach einem der Ansprüche 1 bis 11, wobei das Basis-Polypropylen der ersten Polypropylenkomponente (2) und/oder das Basis-Polypropylen der zweiten Polypropylenkomponente (3) und/oder das zumindest eine Zusatz-Polypropylen ein Homo-Polypropylen oder ein Polypropylen-Copolymer ist/sind.

13. Vliesstoff nach einem der Ansprüche 1 bis 12, wobei der Vliesstoff (8) endverfestigt, insbesondere thermisch endverfestigt, ist und vorzugsweise ein Prägemuster aus Bindungsstellen, insbesondere aus Bindungspunkten, aufweist.

14. Vliesstoff nach einem der Ansprüche 1 bis 13, wobei der Vliesstoff (8) ein Flächengewicht von 20 g/m² bis 110 g/m², vorzugsweise von 25 g/m² bis 85 g/m², bevorzugt von 30 g/m² bis 75 g/m² aufweist und wobei bevorzugt die spezifische Zugfestigkeit des Vliesstoffes (8) in MD-Richtung 2,5 bis 7,2 N/5 cm pro g/m², vorzugsweise 3,0 bis 7,0 N/5 cm pro g/m², bevorzugt 3,2 bis 6,8 N/5 cm pro g/m², besonders bevorzugt 3,4 bis 6,7 N/5 cm pro g/m² und ganz besonders bevorzugt 3,5 bis 6,5 N/5 cm pro g/m² beträgt und/oder wobei bevorzugt die spezifische Zugfestigkeit des Vliesstoffes (8) in CD-Richtung 2,0 bis 4,0 N/5 cm pro g/m², vorzugsweise 2,1 bis 3,8 N/5 cm pro g/m², bevorzugt 2,2 bis 3,7 N/5 cm pro g/m², besonders bevorzugt 2,3 bis 3,6 N/5 cm pro g/m² beträgt.

15. Vliesstoff nach einem der Ansprüche 1 bis 14, wobei der Vliesstoff (8) ein Flächengewicht zwischen 1 g/m² und 20 g/m², vorzugsweise von 2 g/m² bis 19 g/m², bevorzugt von 5 g/m² bis 18 g/m² aufweist und wobei bevorzugt die spezifische Zugfestigkeit des Vliesstoffes (8) in MD-Richtung 1,5 bis 4,5 N/5 cm pro g/m², vorzugsweise 1,7 bis 4,0 N/5 cm pro g/m², bevorzugt 1,8 bis 3,8 N/5 cm pro g/m², besonders bevorzugt 2,0 bis 3,5 N/5 cm pro g/m² und ganz besonders bevorzugt 2,0 bis 3,0 N/5 cm pro g/m² beträgt und/oder wobei bevorzugt die spezifische Zugfestigkeit des Vliesstoffes (8) in CD-Richtung 1,0 bis 2,5 N/5 cm pro g/m², vorzugsweise 1,1 bis 2,0 N/5cm pro g/m², bevorzugt 1,2 bis 1,9 N/5 cm pro g/m², besonders bevorzugt 1,2 bis 1,8 N/5 cm pro g/m² beträgt.

16. Vliesstoff nach einem der Ansprüche 1 bis 15, wobei der Vliesstoff (8) ein Prägemuster aus Bindungsstellen, insbesondere aus Bindungspunkten, aufweist und wobei der Anteil des Porenvolumens im Bereich einer Bindungsstelle 1,0 % bis 12,0 %, vorzugsweise 1,5 % bis 10,0 %, bevorzugt 2,0 % bis 7,0 %, besonders bevorzugt 2,5 % bis 6,5 % beträgt.

17. Vliesstoff nach einem der Ansprüche 1 bis 16, wobei die Zugfestigkeit und/oder die spezifische Zugfestigkeit des Vliesstoffes (8) in MD-Richtung und/oder in CD-Richtung um mehr als 4 %, insbesondere um mehr als 6 %, vorzugsweise um mehr als 10 %, bevorzugt um mehr als 15 %, besonders bevorzugt um mehr als 20 %, größer ist als die entsprechende Zugfestigkeit und/oder die entsprechende spezifische Zugfestigkeit eines Vergleichs-Vliesstoffes, der aus Monokomponentenfilamenten aus der ersten Polypropylenkomponente (2) oder der zweiten Polypropylenkomponente (3) und ansonsten unter gleichen Bedingungen hergestellt ist.

18. Vliesstoff nach einem der Ansprüche 1 bis 17, wobei der TEA-Summen-Wert (MD-TEA + CD-TEA) des Vliesstoffes (8) zumindest 200 J/m², vorzugsweise zumindest 300 J/m², bevorzugt zumindest 400 J/m², besonders bevorzugt zumindest 500 J/m² beträgt.

19. Vliesstoff nach einem der Ansprüche 1 bis 18, wobei der TEA-Summen-Wert (MD-TEA + CD-TEA) des Vliesstoffes (8) um mehr als 5 %, vorzugsweise um mehr als 10 %, bevorzugt um mehr als 15 %, besonders bevorzugt um mehr als 20 %, ganz besonders bevorzugt um mehr als 25 %, größer ist als der entsprechende TEA-Summen-Wert (MD-TEA + CD-TEA) eines Vergleichs-Vliesstoffes, der aus Monokomponentenfilamenten aus der ersten Polypropylenkomponente (2) oder der zweiten Polypropylenkomponente (3) und ansonsten unter gleichen Bedingungen hergestellt ist.

20. Vliesstoff nach einem der Ansprüche 1 bis 19, wobei die Filamente einen Titer von kleiner 2,3 den, vorzugsweise kleiner 2,1 den, bevorzugt kleiner 1,9 den aufweisen und besonders bevorzugt einen Titer von 1,0 bis 2,2 den, ganz besonders bevorzugt von 1,2 bis 2,0 den, beispielsweise von 1,4 bis 1,8 den aufweisen.

21. Verfahren zur Herstellung eines Vliesstoffes nach einem der Ansprüche 1 bis 20, wobei Filamente (1) mit zumindest einer Spinneinrichtung, insbesondere mit zumindest einer Spinnerette (6), erzeugt werden und auf zumindest einer Ablageeinrichtung, insbesondere auf zumindest einem Ablagesiebband (7), zum Vliesstoff (8) abgelegt werden.

22. Verfahren nach Anspruch 21, wobei der Vliesstoff (8) mit zumindest einer Verfestigungseinrichtung, insbesondere mit zumindest einer Kalanderwalze (9), endverfestigt wird und wobei bevorzugt die Temperatur, insbesondere die Oberflächentemperatur, der zumindest einen Verfestigungseinrichtung, insbesondere der zumindest einen Kalanderwalze (9), 120 °C bis 180 °C, vorzugsweise 130 °C bis 175 °C, bevorzugt 140 °C bis 170 °C, sehr bevorzugt 145 °C bis 165 °C, beträgt.

23. Verfahren nach Anspruch 22, wobei die Temperatur, insbesondere die Oberflächentemperatur, der zumindest einen Verfestigungseinrichtung, insbesondere der zumindest einen Kalanderwalze (9), um mindestens 1 °C, vorzugsweise um mindestens 2 °C, bevorzugt um mindestens 3 °C, besonders bevorzugt um mindestens 4 °C, ganz besonders bevorzugt um mindestens 5 °C geringer ist als der Schmelzpunkt des Basis-Polypropylens der zweiten Polypropylenkomponente (3) und/oder der Schmelzpunkt des Basis-Polypropylens der ersten Polypropylenkomponente (2).
